# EUROPÄISCHE PATENTSCHRIFT

(11) **EP 0 663 031 B1**
(45) Veröffentlichungstag und Bekanntmachung des Hinweises auf die Patenterteilung: **13.03.1996**
(21) Anmeldenummer: 93920806.2
(22) Anmeldetag: 23.09.1993
(51) Int. Cl.: D21H 21/28, D21H 17/34

(54) **VERFAHREN ZUM FÄRBEN VON PAPIER**
METHODS OF DYEING PAPER
PROCEDES POUR COLORER DU PAPIER

(30) Priorität: 01.10.1992 DE 4233040
(43) Veröffentlichungstag der Anmeldung: 19.07.1995
(73) Patentinhaber: BASF Aktiengesellschaft, D-67063 Ludwigshafen (DE)
(72) Erfinder: NILZ, Claudia, D-67127 Rödersheim-Gronau (DE); SENDHOFF, Norbert, D-67269 Gruenstadt (DE); BREITSCHAFT, Walter, D-67071 Ludwigshafen (DE); ZILLIG, Manfred, D-68259 Mannheim (DE); LORENCAK, Primoz, D-67069 Ludwigshafen (DE)
(86) Internationale Anmeldenummer: EP9302580
(87) Internationale Veröffentlichungsnummer: WO9408092

(56) Entgegenhaltungen:
- EP-A- 0 309 908
- DE-A- 4 007 312

## Beschreibung

Die Erfindung betrifft ein Verfahren zum Färben von Papier bei der Papierherstellung durch Zusatz von wasserlöslichen anionischen Farbstoffen und kationischen Polymerisaten als Fixiermittel zum Papierstoff und Entwassern des Papierstoffs unter Bildung von 0 gefärbtem Papier.

Aus der EP-A-0 061 173 ist ein Verfahren zum Färben von Papier mit wasserlöslichen sauren Farbstoffen und/oder Direktfarbstoffen in wäßrigem Medium in Gegenwart von kationischen Hilfsmitteln bekannt. Das Färben des Papiers erfolgt bei diesem Verfahren vorzugsweise in der Masse, d.h. während der Herstellung des Papiers. Als kationische Hilfsmittel verwendet man dabei wasserlösliche Umsetzungsprodukte, die durch Reaktion von Alkylierungsmitteln, die einen aromatischen Substituenten aufweisen, mit kationischen Polyelektrolyten erhältlich sind. Geeignete Hilfsmittel dieser Art sind beispielsweise benzylierte Polyethylenimine. Die bekannten stark kationischen Polymeren haben den Nachteil, daß sie Brillanz der gefärbten Papiere sehr stark abtrüben. In der Praxis werden deshalb hauptsächlich Kondensate aus Dicyandiamid und Formaldehyd oder Kondensate aus Harnstoff und Formaldehyd als Fixiermittel für wasserlösliche anionische Farbstoffe beim Färben von Papier verwendet. Die Kondensate haben den Nachteil, daß sie eine bestimmte Menge an freiem formaldehyd enthalten.

Aus der EP-A-0 309 908 ist ein Verfahren zum Färben von Papier in der Masse mit Pigmenten und Fixiermitteln bekannt, wobei man Pigmente und Fixiermittel gleichzeitig zu der zu färbenden Papiermasse gibt und als Fixiermittel verschiedene Klassen von kationischen Polymerisaten verwendet, z.B. Polymerisate von Diallyl-dimethylammoniumchloriden, Polymerisate von N-Vinylimidazolen, Polymerisate von N-Vinylimidazolinen, Vinylamineinheiten enthaltende Copolymerisate und Copolymerisate von Acrylamid mit Dialkylaminoalkylacrylaten und/oder -methacrylaten.

Aus der US-A-4 421 602 sind partiell hydrolysierte Homopolymerisate des N-Vinylformamids bekannt, die N-Vinylformamid und Vinylamineinheiten enthalten. Sie werden als Retentions-, Entwässerungs- und Flockungsmittel bei der Herstellung von Papier verwendet. Aus der EP-A-0 216 387 ist außerdem bekannt, daß man Copolymerisate aus 95 - 10 Mol-% N-Vinylformamid und 5 - 90 Mol-% eines ethylenisch ungesättigten Monomeren aus der Gruppe Vinylacetat, Vinylpropionat, der C₁- bis C₄-Alkylvinylether, N-Vinylpyrrolidon, der Ester, Nitrile und Amide von Acrylsäure und Methacrylsäure in zumindest partiell hydrolysierter Form, bei der bis zu 100 Mol-% der Formylgruppen aus dem Copolymerisat abgespalten sind, in Mengen von 0,1 - 5 Gew.-%, bezogen auf trockene Fasern, dem Papierstoff vor der Blattbildung als Naß- und Trockenverfestigungsmittel für Papier zusetzt.

Außerdem ist die Verwendung von hydrolysierten Homo- und/oder Copolymerisaten des N-Vinylformamids mit einem Hydrolysegrad von mindestens 60 % der einpolymerisierten N-Vinylformamid-Einheiten als Fixiermittel in Kombination mit einem kationischen Retentionsmittel bei der Herstellung von Papier, Pappe und Karton durch Entwassern eines Störstoffe enthaltenden Papierstoffs aus der EP-A-0 438 707 bekannt.

Der vorliegenden Erfindung liegt die Aufgabe zugrunde, Verfahren zum Färben von Papier zur Verfügung zu stellen, bei denen man das Färben in der Masse während des Papierherstellungsprozesses mit wasserlöslichen anionischen Farbstoffen und kationischen formaldehydfreien Polymerisaten als Fixiermittel vornimmt, wobei man gefärbte Papiere mit hoher Lichtechtheit und geringer Abtrübung der Brillanz erhält.

Die Aufgabe wird erfindungsgemäß gelöst mit Verfahren zum Färben von Papier bei der Papierherstellung durch Zusatz von wasserlöslichen anionischen Farbstoffen und kationischen Polymerisaten als Fixiermittel zum Papierstoff und Entwässern des Papierstoffs unter Bildung von gefärbtem Papier, wenn man als kationische Polymerisate entweder hydrolysierte Homopolymerisate von N-Vinylformamid einsetzt, die 0,1 bis 100 Mol-% Vinylamineinheiten in Salzform und 99,9 bis 0 Mol-% Vinylformamideinheiten enthalten oder hydrolysierte Copolymerisate von N-Vinylcarbonsäureamiden, die erhältlich sind durch Copolymerisieren von 1 bis 99 Mol-% N-Vinylcarbonsäureamiden und 99 bis 1 Mol-% säuregruppenfreien monoethylenisch ungesättigten Monomeren und anschließende Hydrolyse von 0,1 bis 100 Mol-% der einpolymerisierten N-Vinylcarbonsäureamide unter Bildung von Vinylamineinheiten in Salzform

Nach den erfindungsgemäßen Verfahren wird das Papier während der Papierherstellung gefärbt. Hierzu fügt man zum Papierstoff wasserlösliche anionische Farbstoffe und speziell ausgewählte kationische Polymerisate. Verglichen mit anderen bekannten Fixiermitteln erhält man nach den erfindungsgemäßen Verfahren gefärbte Papiere, die eine hohe Lichtechtheit aufweisen und bei denen die Brillanz nur geringfügig abgetrübt ist.

Geeignete wasserlösliche anionische Farbstoffe zum Färben von Papier in der Masse sind bekannt und im Handel erhältlich. Bei diesen Farbstoffen handelt es sich beispielsweise um Mono- oder Polyazofarbstoffe, die jeweils mindestens eine Sulfonsäuregruppe aufweisen, um Sulfonsauregruppen tragende Triarylmethanfarbstoffe, um Kupferphthalocyaninsulfonsäuren, um sulfonsäuregruppenhaltige Chinolinfarbstoffe oder Stilbenfarbstoffe. Beispielhaft seien Direct Yellow 4 (C.I. 24890), Direct Yellow 5 (C.I. 47035), Direct Yellow 11 (C.I. 40.000), Direct Yellow 50 (C.I. 29025), Direct Yellow 127, Direct Yellow 132, Direct Yellow 147, Direct Yellow 153, Acid Orange 7 (C.I. 15510), Acid Orange 8 (C.I. 15575), Direct Orange 15 (C.I. 40003), 5 Direct Orange 34 (C.I. 40215), Direct Orange 102 (C.I. 29156), Direct Red 81 (C.I. 28160), Direct Red 239, Direct Red 252-255, Direct Violet 9 (C.I. 27855), Direct Violet 51 (C.I. 27905), Acid Blue 9 (C.I. 42090), Direct Blue 86 (C.I. 74180), Direct Blue 199 (C.I. 74190), Direct Blue 218 (C.I. 24401), Direct Blue 267, Direct Blue 273, Direct Blue 279, Direct Blue 281, Acid Black 194, Acid Black 208, Acid Black 210, Acid Black 221, Direct Black 19 (C.I. 35255), Direct Black 161, Direct Black 170 oder Direct Black 171 erwähnt.

Die Farbstoffe werden, bezogen auf trockenen Faserstoff, z.B. in Mengen von 0,01 bis 10, vorzugsweise 0,1 bis 5, Gew.-% eingesetzt.

Erfindungsgemäß werden als Fixiermittel hydrolysierte Homopolymerisate von N-Vinylformamid eingesetzt, die
a) 0,1 bis 100 Mol-% Vinylamineinheiten in Salzform und
b) 99,9 bis 0 Mol-% Vinylformamideinheiten
enthalten oder hydrolysierte Copolymerisate von N-Vinylcarbonsäureamiden, die erhältlich sind durch Copolymerisieren von
- (1): 1 bis 99 Mol-% N-Vinylcarbonsäureamiden und
- (2): 99 bis 1 Mol-% säuregruppenfreien monoethylenisch ungesättigten Monomeren
und anschließende Hydrolyse von 0,1 bis 100 Mol-% der einpolymerisierten N-Vinylcarbonsäureamide unter Bildung von Vinylamineinheiten in Salzform.

Als Monomere der Gruppe (1) kommen N-Vinylcarbonsäureamide der Formel in der R¹, R = H oder C₁ bis C6-Alkyl bedeuten, in Betracht. Geeignete Monomere sind beispielsweise N-Vinylformamid, N-Vinyl-N-Methylformamid, N-Vinylacetamid, N-Vinyl-N-methylacetamid, N-Vinyl-N-ethylacetamid, N-Vinyl-N-methylpropionamid und N-Vinyl-propionamid. Zur Herstellung der Copolymeren können die genannten Monomeren entweder allein oder in Mischung untereinander eingesetzt werden. Vorzugsweise verwendet man aus dieser Gruppe von Monomeren N-Vinylformamid. Die Copolymerisate enthalten die Monomeren der Gruppe (1) in Mengen von 1 bis 99, vorzugsweise 10 bis 40 Mol-% in einpolymerisierter Form.

Bevorzugt ist die Verwendung von hydrolysierten Copolymerisaten des N-Vinylformamids, die dadurch erhältlich sind, daß man
- (1): 1 bis 99 Mol-% N-Vinylformamid und
- (2): 99 bis 1 Mol-% mindestens eines Monomeren aus der Gruppe bestehend aus Vinylacetat, Vinylpropionat, Vinylharnstoff, C₁- bis C₄-Alkylvinylether, N-Vinylpyrrolidon, der Ester, Nitrile und Amide von Acrylsäure- oder Methacrylsäure
copolymerisiert und die so erhältlichen Copolymerisate hydrolysiert, daß 0,1 bis 100 Mol-% des einpolymerisierten N-Vinylformamids hydrolysiert sind. Bei dieser Hydrolyse bleiben die in das Copolymerisat eingebauten Monomeren der Gruppe (2) praktisch unverändert. Die Hydrolyse der Vinylformamid einpolymerisiert enthaltenen Copolymerisate kann jedoch auch in der Weise ausgeführt werden, daß die in das Copolymerisat einpolymerisierten Comonomeren hydrolysieren. Solche hydrolysierten Copolymerisate sind beispielsweise erhältlich durch Copolymerisieren von
- (1): 1 bis 99 Mol-% N-Vinylformamid und
- (2): 99 bis 1 Mol-% Vinylacetat und/oder Vinylpropionat
und anschließende Hydrolyse von 40 bis 100 Mol-% des einpolymerisierten N-Vinylformamids und Hydrolyse von 50 bis 100 Mol-% der Acetyl- bzw. Propionylgruppen der einpolymerisierten Monomeren (2). Bevorzugt werden Copolymerisate verwendet, die
- 40 bis 80 Mol-% Vinylamin-Einheiten und
- 60 bis 20 Mol-% Vinylalkohol-, Acrylnitril- und/oder Vinylharnstoffeinheiten
einpolymerisiert enthalten. Solche Copolymerisate können gegebenenfalls noch Vinylformamideinheiten bzw. Vinylacetat- und/oder Vinylpropionateinheiten enthalten. Die Herstellung solcher Polymerisate ist beispielsweise aus der EP-A-0 216 387 bekannt. Als Hydrolysemittel eignen sich vor allem Mineralsäuren, wie Halogenwasserstoffe, die gasförmig oder in wäßriger Lösung eingesetzt werden können. Vorzugsweise verwendet man Salzsäure, Schwefelsäure, Salpetersaure und Phosphorsäure sowie organische Säuren, wie C₁- bis C₅-Carbonsäuren und aliphatische oder aromatische Sulfonsauren. Der pH-Wert bei der sauren Hydrolyse beträgt -1 bis 5, vorzugsweise 0 bis 2. Pro Formylgruppenäquivalent, das aus den einpolymerisierten Vinylcarbonsäureamideinheiten abgespalten werden soll, benötigt man 0,05 bis 2, vorzugsweise 1 bis 1,5 Moläquivalent einer Säure.

Die Hydrolyse der in den Polymerisaten enthaltenen Formylgruppen kann auch mit Hilfe von Basen vorgenommen werden, z.B. von Metallhydroxyden, insbesondere von Alkalimetall- und Erdalkalimetallhydroxyden. Vorzugsweise verwendet man Natriumhydroxid oder Kaliumhydroxid.

Die Hydrolyse wird vorzugsweise in wäßriger Lösung oder Suspension bei Reaktionstemperaturen von 20 bis 100°C durchgeführt. Im Anschluß an eine sauer durchgeführte Hydrolyse wird das Reaktionsgemisch gegebenenfalls mit Basen, vorzugsweise Natronlauge, neutralisiert. Falls die Hydrolyse mit Basen durchgeführt wurde, kann das Reaktionsgemisch gegebenenfalls durch Zusatz von Säuren, vorzugsweise von Salzsäure, neutralisiert werden. Die Vinylamin-einheiten a) liegen dann in Salzform vor. Der K-Wert der hydrolysierten Copolymerisate beträgt 30 bis 200, vorzugsweise 30 bis 80 (bestimmt nach H. Fikentscher in 1 %iger wäßriger Kochsalzlösung bei 25°C, einer Polymerkonzentration von 1 Gew.-% und pH 7).

Die oben beschriebenen kationischen Polymerisate werden als Fixiermittel für wasserlösliche anionische Farbstoffe verwendet und z.B. in Mengen von 0,1 bis 5, vorzugsweise 0,1 bis 0,5 Gew.-%, bezogen auf die trockenen Feststoffe in der Pulpe, dem Papierstoff zugesetzt.

Als Faserstoffe zur Herstellung der Pulpen kommen sämtliche dafür gebräuchlichen Qualitäten in Betracht, z.B. Holzstoff, gebleichter und ungebleichter Zellstoff sowie Papierstoffe aus allen Einjahrespflanzen. Zu Holzstoff gehören beispielsweise Holzschliff, thermomechanischer Stoff (TMP), chemo-thermomechanischer Stoff (CTMP), Druckschliff, Halbzellstoff, Hochausbeute-Zellstoff und Refiner Mechanical Pulp (RMP). Als Zellstoffe kommen beispielsweise Sulfat-, Sulfit- und Natronzellstoffe in Betracht. Geeignete Einjahrespflanzen zur Herstellung von Papierstoffen sind beispielsweise Reis, Weizen, Zuckerrohr und Kenaf. Zur Herstellung der Pulpen wird auch Altpapier verwendet, entweder allein oder in Mischung mit anderen Faserstoffen. Des weiteren können den zu färbenden Papiermassen im Bedarfsfall auch anorganische Füllstoffe wie Kaolin, Kreide, Titandioxid oder Talkum und gegebenenfalls in der Papierherstellung übliche Hilfsmittel wie Aluminiumsulfat, Retentionsmittel oder Leimungsmittel zugefügt werden. Der pH-Wert der Stoffsuspension kann zwischen 4 und 9 liegen.

Um brillante Färbungen mit hoher Lichtechtheit zu erhalten, kann man zunächst den Farbstoff zum Papierstoff geben und nach dem Homogenisieren das Fixiermittel zusetzen oder zunächst das Fixiermittel dosieren und danach den wasserlöslichen anionischen Farbstoff oder eine Farbstoffmischung zusetzen.

Die K-Werte der Copolymerisate wurden nach H. Fikentscher, Cellulose Chemie, Band 13, 48 - 64 und 71 - 74 (1932) in 5 %iger wäßriger Kochsalzlösung bei 25°C und einer Polymerkonzentration von 1 Gew.-% und pH 7 bestimmt. Die Prozentangaben in den Beispielen sind Gew.-%, sofern nichts anderes angegeben ist.

### Beispiele

Folgende kationische Polymere wurden als Fixiermittel getestet:

### Polymer 1:

ein handelsübliches Kondensat aus Dicyandiamid, Harnstoff und Formaldehyd (Vergleich).

### Polymer 2:

ein handelsübliches Kondensat aus Dicyandiamid und Formaldehyd (Vergleich).

### Polymer 3:

Copolymerisat aus 70 Mol-% Vinylamin und 30 Mol-% Vinylalkohol, K-Wert 60.

### Polymer 4:

Copolymerisat aus 60 Mol-% Vinylamin und 40 Mol-% Acrylnitril, K-Wert 60.

### Polymer 5:

ein Copolymerisat aus 80 Mol-% Vinylamin und 20 Mol-% Vinylharnstoff, K-Wert 30.

### Polymer 6:

ein Copolymerisat aus 50 Mol-% Vinylamin und 50 Mol-% Vinylharnstoff, K-Wert 30.

### Beispiel 1

Als Stoffmodell diente eine Mischung aus 70 % gebleichtem Kiefernsulfatzellstoff und 30 % gebleichtem Birkensulfatzellstoff. Der Stoff wurde 4 %ig aufgeschlagen und bis zu einem Mahlgrad von 30°SR (SR = Schopper-Riegler) gemahlen. Daraus wurden Aliquote, die 5 g trockenem Stoff entsprachen, entnommen, Fixiermittel und entweder 2 % (bezogen auf trockenen Stoff) einer Flüssigformulierung von C.I. Direct Red 254 oder 10 % einer Flüssigformulierung von Acid Orange 7 (C.I. 15510) zugegeben. Nach der Blattbildung auf einem Rapid-Köthen-Blattbildner wurden die Farbstärken der Papierblätter mittels eines Elrepho 2000 farbmetrisch ermittelt.

Folgende Ergebnisse wurden erhalten:

### Beispiel 2

Auf einer Papiermaschine wurde Papier aus einem holzfreien, geleimten Stoff mit Kreide als Füllstoff im neutralen pH-Bereich hergestellt. Die Stoffzusammensetzung war:

| | |
|---|---|
| 65 % | gebleichter Buchensulfit Zellstoff |
| 35 % | gebleichter Kiefernsulfat Zellstoff |
| 20 % | Industriekreide DX 1 |
| 1,1 % | promoterfreie Fettalkyldiketen-Leimungsmittel |
| 0,02 % | kationisches Polyacrylamid als Retentionsmittel |

Zu diesem Papierstoff wurden jeweils die in den folgenden Tabellen angegebenen Mengen an Fixiermittel, bezogen auf trockenen Papierstoff, und 2 % Flüssigformulierungen von Farbstoffen zugegeben.

Es wurden folgende Farbstoffe ausgewählt:

Direct Yellow 11 (C.I. 40.000), Acid Orange 7 (C.I. 15510) und Direct Blue 86 (C.I. 74180).

Die Ergebnisse sind in den nachfolgenden Tabellen zusammengefaßt.

## Patentansprüche

1. Verfahren zum Färben von Papier bei der Papierherstellung durch Zusatz von wasserlöslichen anionischen Farbstoffen und kationischen Polymerisaten als Fixiermittel zum Papierstoff und Entwässern des Papierstoffs unter Bildung von gefärbtem Papier, dadurch gekennzeichnet, daß man als kationische Polymerisate hydrolysierte Homopolymerisate von N-Vinylformamid einsetzt, die
a) 0,1 bis 100 Mol-% Vinylamineinheiten in Salzform und
b) 99,9 bis 0 Mol-% Vinylformideinheiten
enthalten.

2. Verfahren zum Färben von Papier bei der Papierherstellung durch Zusatz von wasserlöslichen anionischen Farbstoffen und kationischen Polymerisaten als Fixiermittel zum Papierstoff und Entwässern des Papierstoffs unter Bildung von gefärbtem Papier, dadurch gekennzeichnet, daß man als kationische Polymerisate hydrolysierte Copolymerisate von N-Vinylcarbonsäureamiden einsetzt, die erhältlich sind durch Copolymerisieren von
(1) 1 bis 99 Mol-% N-Vinylcarbonsaureamiden und
(2) 99 bis 1 Mol-% säuregruppenfreien monoethylenisch ungesättigten Monomeren
und anschließende Hydrolyse von 0,1 bis 100 Mol-% der einpolymerisierten N-Vinylcarbonsäureamide unter Bildung von Vinylamineinheiten in Salzform.

3. Verfahren nach Anspruch 2, dadurch gekennzeichet, daß man als kationische Polymererisate hydrolysierce Copolymerisate von N-Vinylformamid einsetzt, die erhältlich sind durch Copolymerisieren von
(1) 1 bis 99 Mol-% N-Vinylformamid und
(2) 99 bis 1 Mol-% mindestens eines Monomeren aus der Gruppe bestehend aus Vinylacetat, Vinylpropionat, Vinylharnstoff, C₁- bis C₄-Alkylvinylether, N-Vinylpyrrolidon, der Ester, Nitrile und Amide von Acrylsäure oder Methacrylsäure
und anschließende Hydrolyse von 0,1 bis 100 Mol-% des einpolymerisierten N-Vinylformamids.

4. Verfahren nach Anspruch 2, dadurch gekennzeichnet, daß man als kationische Polymerisate Copolymerisate von N-Vinylformamid einsetzt, die erhältlich sind durch Copolymerisieren von-
(1) 1 bis 99 Mol-% N-Vinylformamid und
(2) 99 bis 1 Mol-% Vinylacetat und/oder Vinylpropionat
und anschließende Hydrolyse von 40 bis 100 Mol-% des einpolymerisierten N-Vinylformamids und Abspaltung von 50 bis 100 Mol-% der Acetyl- bzw. Propionylgruppen aus den einpolymerisierten Monomeren (2).

5. Verfahren nach Anspruch 2, dadurch gekennzeichnet, daß man als kationische Polymerisate Copolymerisate einsetzt, die
- 40 bis 80 Mol-% Vinylamineinheiten in Salzform und
- 60 bis 20 Mol-% Vinylalkohol-, Acrylnitril- und/oder Vinylharnstoffeinheiten
einpolymerisiert enthalten.

## Claims

1. A process for dyeing paper during paper manufacture by adding water-soluble anionic dyes and cationic polymers to the paper pulp as fixing agents and removing water from the paper pulp with the formation of dyed paper, which comprises employing, as cationic polymers, hydrolyzed homopolymers of N-vinylformamide which contain
a) 0.1 - 100 mol % of vinylamine units in salt form and
b) 99.9 - 0 mol % of vinylformamide units.

2. A process for dyeing paper during paper manufacture by adding water-soluble anionic dyes and cationic polymers to the paper pulp as fixing agents and removing water from the paper pulp with the formation of dyed paper, wherein the cationic polymers employed are hydrolyzed copolymers of N-vinylcarboxamides which are obtainable by copolymerizing
(1) 1 - 99 mol % of N-vinylcarboxamides and
(2) 99 - 1 mol % of acid-free monoethylenically unsaturated monomers
and subsequently hydrolyzing 0.1 - 100 mol % of the copolymerized N-vinylcarboxamides with the formation of vinylamine units in salt form.

3. A process as claimed in claim 2, wherein the cationic polymers employed are hydrolyzed copolymers of N-vinylformamide which are obtainable by copolymerizing
(1) 1 - 99 mol % of N-vinylformamide and
(2) 99 - 1 mol % of at least one monomer from the group consisting of vinyl acetate, vinyl propionate, vinylurea, C₁- to C₄-alkyl vinyl ether, N-vinylpyrrolidone, and the esters, nitriles and amides of acrylic acid or methacrylic acid
and subsequently hydrolyzing 0.1 - 100 mol % of the copolymerized N-vinylformamide.

4. A process as claimed in claim 2, wherein the cationic polymers employed are copolymers of N-vinylformamide which are obtainable by copolymerizing
(1) 1 - 99 mol % of N-vinylformamide and
(2) 99 - 1 mol % of vinyl acetate and/or vinyl propionate
and subsequently hydrolyzing 40 - 100 mol % of the copolymerized N-vinylformamide and removing 50 - 100 mol % of the acetyl or propionyl groups from the copolymerized monomers (2) .

5. A process as claimed in claim 2, wherein the cationic polymers employed are copolymers which contain
- 40 - 80 mol % of vinylamine units in salt form and
- 60 - 20 mol % of vinyl alcohol, acrylonitrile and/or vinylurea units
in copolymerized form.

## Revendications

1. Procédé de teinture du papier au cours de la fabrication du papier par l'addition de colorants anioniques solubles dans l'eau et de polymères cationiques à titre d'agents de fixation à la pâte à papier et l'égouttage de la pâte à papier sous formation de papier teint, caractérisé en ce que, à titre de polymères cationiques, on utilise des homopolymères hydrolysés du N-vinylformamide, qui contiennent
a) 0,1 à 100% molaires d'unités vinylamine sous forme de sel et
b) 99,9 à 0% molaires d'unités vinylformamide.

2. Procédé de teinture du papier au cours de la fabrication du papier par l'addition de colorants anioniques solubles dans l'eau et de polymères cationiques à titre d'agents de fixation à la pâte à papier et égouttage de la pâte à papier sous formation de papier teint, caractérisé en ce que l'on utilise, à titre de polymères cationiques, des copolymères hydrolysés de N-vinylcarboxamides, que l'on peut obtenir par la copolymérisation de
(1) 1 à 99% molaires de N-vinylcarboxamides et
(2) 99 à 1% molaires de monomères monoéthyléniquement insaturés dépourvus de radicaux acide
et l'hydrolyse subséquente de 0,1 à 100% molaires des N-vinylcarboxamides polymérisés sous formation d'unités vinylamine sous forme de sel.

3. Procédé suivant la revendication 2, caractérisé en ce que l'on utilise, à titre de polymères cationiques, des copolymères hydrolysés du N-vinylformamide, que l'on peut obtenir par la copolymérisation de
(1) 1 à 99% molaires de N-vinylformamide et
(2) 99 à 1% molaires d'au moins un monomère appartenant au groupe formé par l'acétate de vinyle, le propionate de vinyle, la vinylurée, des éthers alkyl(C₁-C₄)vinyliques, la N-vinylpyrrolidone, les esters, nitriles et amides de l'acide acrylique ou de l'acide méthacrylique
et l'hydrolyse subséquente de 0,1 à 100% molaires du N-vinylformamide incorporé par polymérisation.

4. Procédé suivant la revendication 2, caractérisé en ce que l'on utilise, à titre de polymères cationiques, des copolymères du N-vinylformamide, que l'on peut obtenir par la copolymérisation de
(1) 1 à 99% molaires de N-vinylformamide et
(2) 99 à 1% molaires d'acétate de vinyle et/ou de propionate de vinyle
et l'hydrolyse subséquente de 40 à 100% molaires du N-vinylformamide incorporé par polymérisation et la séparation de 50 à 100% molaires des radicaux acétyle ou propionyle des monomères (2) incorporés par polymérisation.

5. Procédé suivant la revendication 2, caractérisé en ce que, à titre de polymères cationiques, on utilise des copolymères qui contiennent, incorporées par polymérisation,
- 40 à 80% molaires d'unités vinylamine sous forme de sel et
- 60 à 20% molaires d'unités alcool vinylique, acrylonitrile et/ou vinylurée.
